# EUROPÄISCHE PATENTSCHRIFT

(11) **EP 0 760 869 B1**
(45) Veröffentlichungstag und Bekanntmachung des Hinweises auf die Patenterteilung: **25.04.2001**
(21) Anmeldenummer: 95920844.8
(22) Anmeldetag: 19.05.1995
(51) Int. Cl.: C22C 19/03, C22C 32/00, C22C 19/00

(54) **INTERMETALLISCHE NICKEL-ALUMINIUM-BASISLEGIERUNG**
NICKEL-ALUMINIUM INTERMETALLIC BASIS ALLOY
ALLIAGE DE BASE INTERMETALLIQUE NICKEL-ALUMINIUM

(30) Priorität: 21.05.1994 DE 4417936
(43) Veröffentlichungstag der Anmeldung: 12.03.1997
(73) Patentinhaber: SIEMENS AKTIENGESELLSCHAFT, 80333 München (DE); H.C. STARCK GmbH & Co. KG, 79725 Laufenburg/Baden (DE)
(72) Erfinder: SAUTHOFF, Gerhard, 40880 Ratingen (DE); ZEUMER, Benedikt, 40211 Düsseldorf (DE)
(74) Vertreter: Zedlitz, Peter, Dipl.-Inf.
(86) Internationale Anmeldenummer: EP9501921
(87) Internationale Veröffentlichungsnummer: WO9532314

(56) Entgegenhaltungen:
- EP-A- 0 502 654
- DE-A- 1 812 144
- JOURNAL OF METALS, Nr. 3, 1991 Seiten 44-49, DAROLIA R. 'NiAl Alloys for High-Temperature Structural Applications'
- CHEMICAL ABSTRACTS, vol. 113, no. 26, 24.Dezember 1990 Columbus, Ohio, US; abstract no. 235621, & FIZ. MET. METALLOVVED., Nr. 8, 1990 MINSK, Seiten 204-206, KUPCHENKO ET AL. 'Life and fracture of directionally solidified eutectic composite materials'

## Beschreibung

Die Erfindung betrifft eine intermetallische Nickel-Aluminium-Basislegierung, die die binäre Phase NiAl aufweist. Weiterhin betrifft die Erfindung eine Verwendung der intermetallischen Nickel-Aluminium-Basislegierung.

In dem Artikel "NiAl Alloys for High Temperature Structural Applications", von Ram Darolia in JOM, März 1991, Seiten 44 ff wird die Hochtemperaturbenutzung von NiAl-Legierungen, beispielsweise auf kleine Hochdruckturbinenschaufeln aus ein kristallinen Material angegeben. Zur Verbesserung der Hochtemperatureigenschaften, insbesondere der Festigkeit, sind fünf verschiedene Wege zur Erhöhung der Festigkeit angegeben. Beispielsweise besteht ein Weg darin der Legierung Tantal zuzusetzen. Ein weiterer Weg besteht darin einer intermetallischen zweiten Phase verfestigende Elemente wie Titan, Zirkon, Hafnium, Vanadium und Niob zuzusetzen, welche eine Lavesphase oder eine G-Phase bilden können.

In der DE-AS 18 12 144 ist ein Verfahren zur Herstellung eines hochfesten Nickel-Aluminium-Werkstoffs mit guter Oxidationsbeständigkeit beschrieben. Bei dem Verfahren wird Nickelpulver mit Aluminiumpulver gemischt und anschließend gepreßt und kalt verformt, so daß ein selbsttragender und zusammenhängender Formkörper mit einer faserigen oder laminaren Struktur entsteht. Der Anteil des Nickels liegt bei mindestens 80 % und der des Aluminiums bei maximal 20 %. Der zusammenhängende Formkörper wird anschließend nacheinander bei jeweils erhöhten Temperaturen warmverformt. Neben einer festen Lösung des Aluminiums in dem Nickel entsteht zusätzlich hierbei vor allem die Verbindung Ni₃Al. Diese feste Lösung sowie die Verbindung Ni₃Al konnten mit Röntgenstrahlenanalyse nachgewiesen werden. Inwieweit andere Verbindungen zwischen Nickel und Aluminium mit dem Verfahren erreichbar sind, ist der Auslegungsschrift nicht zu entnehmen.

Der Erfindung liegt die Aufgabe zugrunde, die thermo-mechanischen Eigenschaften einer Nickel-Aluminium-Legierung zu verbessern. Hierzu zählen insbesondere die Warmfestigkeit, der Oxidationswiderstand und die Thermoschockbeständigkeit. Eine weitere Aufgabe der Erfindung besteht darin, eine Verwendung einer so verbesserten Nickel-Aluminium-Legierung anzugeben.

Zur Lösung dieser Aufgabe wird eine intermetallische Nickel-Aluminium-Basislegierung angegeben, welche überwiegend die binäre Phase NiAl sowie zusätzlich Chrom und Tantal enthält, wobei Chrom und Tantal mit einem gesamten Anteil bis 12 at.-% enthalten sind und welche optional zusätzlich zumindest ein Element aus der Gruppe Eisen, Molybdän, Wolfram, Niob und Hafnium mit einem jeweiligen Anteil bis 1 at.-%, insgesamt jedoch nicht mehr als 3 at.-%, enthält, und welche einen Anteil von Chrom von mindestens 1.0 at.-%, vorzugsweise zwischen 1,0 at.-% und 9,0 at.-% sowie einen Anteil von Tantal von mindestens 0,3 at.-%, vorzugsweise zwischen 0,3 at.-% und 3,8 at.-% aufweist.

Der Anteil der binären Phase NiAl liegt vorzugsweise zwischen 70 bis 95 at.-%, insbesondere zwischen 85 und 90 at.-%. Die bevorzugten Gehaltsbereiche für Tantal bzw. Chrom liegen bei 0,3 bis 3,8 at.-% bzw. 1,0 bis 9,0 at.-%. Innerhalb dieser Bereiche werden bevorzugt 0,3 bis 0,9 at.-% Tantal und 1,0 bis 3 at.-% Chrom bzw. 1,7 bis 3,0 at.-% Tantal und 6,0 bis 9,0 at.-% Chrom verwendet.

Das Verhältnis von Tantal zu Chrom beträgt dabei vorzugsweise 1 : 3 oder kleiner. Bei einem derartigen Verhältnis erreicht die Konzentration von Substituierungselementen im NiAl ein Maximum. Durch Zugabe von Tantal und Chrom treten in der intermetallischen Nickel-Aluminium-Basislegierung auf den Korngrenzen der binären Phase NiAl Ausscheidungen in grober multinärer Laves-Phase auf, an der die Elemente Ni, Al, Cr und Ta beteiligt sein können. Zudem sind innerhalb der NiAl-Körner Ausscheidungen feinteiliger Laves-Phase und α-Chrom. Dabei wird bevorzugt, daß das Gefüge aus 5 bis 11 Vol.-% Laves-Phase, 3 bis 10 Vol.-% Ausscheidungen im NiAl sowie einem Rest aus NiAl besteht. Besonders vorteilhaft hat sich ein Gefüge erwiesen, das etwa 11 Vol.-% Laves-Phase auf den Korngrenzen und etwa 10 Vol.-% Ausscheidungen im NiAl sowie NiAl als Rest umfaßt.

Eine weitere Verbesserung bestimmter Eigenschaften ergibt sich, wenn zusätzlich mindestens ein Element aus der Gruppe Eisen, Molybdän, Wolfram und Hafnium in einer Menge von jeweils bis 1 at.-%, insgesamt jedoch nicht mehr als 3 at.-% in der Legierung enthalten sind. Die Legierung kann darüber hinaus Spurenelemente wie Sauerstoff, Stickstoff und Schwefel sowie herstellungsbedingte Verunreinigungen aufweisen.

Durch Zusatz von Tantal und Chrom in den vorstehend jeweils angegebenen Gehaltsbereichen werden die bereits erwähnten groben bzw. feinteiligen multinären Laves-Phasen und α-Chrom gebildet. Diese Ausscheidungen sind in der Regel auf Zwickelpunkten verschiedener NiAl-Körnern zu finden. Höhere als die angegebenen Mengen an Legierungselementen Tantal bzw. Chrom können dazu führen, daß die Menge der Ausscheidungen in unerwünschter Weise zunimmmt. Bei einer zu starken Zunahme der Volumenanteile an Laves-Phase entsteht eine zellulare Struktur, in der die Laves-Phase die Funktion der Matrix übernimmt. Ein zu großer Anteil an Laves-Phase im Gefüge macht die intermetallische Legierung spröde und schlechter verarbeitbar.

Durch Zusatz eines oder mehrerer Elemente aus der Gruppe Eisen, Molybdän, Wolfram, Niob und Hafnium von jeweils bis 1 at.-%, insgesamt jedoch nicht mehr als 3 at.-%, kann eine Festigkeitssteigerung bei Kurzzeitbelastung erreicht werden. Allerdings wird die Kriechfestigkeit verringert. Durch Zusatz von Hafnium wird nach erster Korrosion eine verbesserte Haftung der Oxidschicht bewirkt.

Die auf eine Verwendung der Legierung gerichtete Aufgabe wird erfindungsgemäß dadurch gelöst, daß mit der NiAl-Basislegierung Bauteile einer Gasturbine, insbesondere hochtemperaturbelastete Bauteile wie Gasturbinenschaufeln, hergestellt werden. Ein aus der Basislegierung hergestelltes Bauteil einer Gasturbine, insbesondere eine Turbinenschaufel, ist aufgrund des hohen Oxidationswiderstandes für den Dauereinsatz bei hohen Temperaturen beispielsweise von über 1100° C, insbesondere bei 1350° C, besonders geeignet. Je nach Anforderung kann bei einem solchen Bauteil im Gegensatz zu Superlegierungen von einer zusätzlichen Beschichtung mit Schutzschichten abgesehen werden. Eine so hergestellte Turbinenschaufel bestehend aus einer einheitlichen Legierung ohne zusätzlich darauf anzubringende Schichten ist wesentlich einfacher herstellbar und gegenüber den aus mehereren Schichten bestehenden Turbinenschaufeln um die Problematik der Verbindung zwischen den einzelnen Schichten befreit.

Die intermetallische Nickel-Aluminium-Basislegierung eignet sich allgemein auch als Werkstoff für die Herstellung von Gegenständen, die eine hohe Festigkeit, eine hohe Warmfestigkeit, eine gute Zähigkeit, einen guten Oxidationswiderstand und eine gute Thermoschockbeständigkeit besitzen müssen. Die Festigkeit liegt hierbei mit einer 0,2 %-Dehngrenze bei Raumtemperatur von über 600 MPa. Die Warmfestigkeit liegt bei der 0,2 %-Dehngrenze bei über 200 MPa bei 800° C und bei über 90 MPa bei 1000° C. Die Zähigkeit beträgt mindestens 7 MPa /m und der Oxidationswiderstand liegt in der Größenordnung von 5 · 10⁻¹⁴ g²cm⁻⁴s.

Anhand der folgenden Beispiele wird die intermetallische Nikkel-Aluminium-Basislegierung näher erläutert.

Die Zusammensetzung (in at.-%) von untersuchten Legierungen ist in der folgenden Tabelle 1 angegeben.

**Tabelle 1:**

| | Ni | Al | Ta | Cr | Andere |
|---|---|---|---|---|---|
| SSM 364 | 45,00 | 45,00 | 2,50 | 7,5 | |
| VA 2823 | 44,50 | 44,50 | 2,50 | 8,00 | 0,39 Fe, 0,105 C |
| USM 2823 | 44,40 | 43,90 | 2,90 | 8,50 | 0,14 Fe, 0,02 C |
| USM 2922 | 45,00 | 45,00 | 2,00 | 8,00 | |
| PM 75/76 | 44,10 | 44,10 | 2,40 | 7,70 | 0,09 Fe, 0,06 C, 0,09 O, 33 ppm N, 14 ppm S |
| VA 892/SP75 | 44,50 | 45,20 | 2,53 | 7,60 | 90 ppm Hf, 0,04 C, 20 ppm s, 61 ppm O |

Die Ausbildung des Gefüges, d.h. die Korngröße, die Ausscheidungsverteilung und die Ausscheidungsgröße variiert stark mit dem Herstellungsprozeß. Durch thermodynamische Behandlungen, Strangpressen (SP) oder Ausnutzung der pulvermetallurgischen Herstellungsroute (PM) wird die Verteilung der Laves-Phasen-Partikel homogenisiert.

Auch die mechanischen Eigenschaften der Legierungen sind stark vom ausgewählten Herstellungsprozeß abhängig. Es wurden folgende Herstellungsrouten für diese Legierungen verfolgt:
- gerichtete Erstarrung als Möglichkeit, fehlerarme Gefüge durch Gießtechnologie zu erzeugen. Die Prozeßparameter entsprechen denen der Superlegierungen (vgl. U. Paul, VDI-Fortschrittsbericht Nr. 264, VDI-Verlag),
- Pulvermetallurgie: durch Inertgasverdüsung und anschließendes heißisostatisches Pressen bei 1250° C,
- Strangpressen zur Gefügehomogenisierung und Einstellung definierter Korndurchmessergrößen bei 1250° C,
- Heißpressen bei einem mehrachsigen' Spannungszustand und 1100° C.

Gerichtet erstarrte Proben besitzen eindeutig höhere Festigkeit, während beispielsweise stranggepreßtes Material eine verringerte oder sehr geringe Festigkeit besitzt. In der folgenden Tabelle 2 wird die 0,2 %-Dehngrenze im Stauchversuch für die verschiedenen Legierungen sowie für NiAl dargestellt.

Der Kriechwiderstand (in MPa) der untersuchten Legierungen im Druckversuch (sekundäre stationäre Kriechfestigkeit als Funktion der Dehngeschwindigkeit [in 1/s] bei 1000° C und 1100° C) ist in Tabelle 3 dargestellt.

Die Kriechfestigkeiten dieser Legierung sind höher als die Kriechfestigkeiten vergleichbarer intermetallischer Phasen, beispielsweise höher als die Kriechfestigkeit von binärem NiAl bzw. NiAlCr-Legierungen.

Tabelle 4a gibt einen Vergleich der 0,2 %-Dehngrenze (in MPa) im Druckversuch einer konventionellen Superlegierung, einer binären NiAl-Legierung und einer NiAl-Ta-Cr-Legierung an.

**Tabelle 4a:**

| Temperatur: | Superlegierung | Ni₅₀Al₅₀ | NiAl-Ta-Cr Guß / PM75 |
|---|---|---|---|
| 900° C | 424 | 47 | 345/205 |
| 1000° C | 135 | 26 | 186/126 |
| 1100° C | 28 | 18 | 125/65 |

In bezug auf die 0,2 %-Dehngrenze erweist sich die Überlegenheit der erfindungsgemäßen Legierung bei Temperaturen oberhalb 1000° C.

Einen Vergleich des stationären Kriechwiderstands bei ε̇ = 10⁻⁷ l/s (in MPa) im Druckversuch einer Superlegierung, einer binären NiAl-Legierung und der entwickelten NiAl-Ta-Cr-Legierung vermittelt die folgende Tabelle 4b:

**Tabelle 4b:**

| Temperatur: | Ni₅₀Al₅₀ | NiAl-Ta-Cr 2823 / 2922 | NiAl-Ta-Cr PM75 / SP75 |
|---|---|---|---|
| 1000° C | 13 | 79/89 | 23/19 |
| 1100° C | n.b. | 33/33 | 10/6 |
| 1200° C | n.b. | /21 | |

Hierin bedeutet die Abkürzung n.b., daß der entsprechende Wert nicht bestimmt wurde.

Gegenüber konventionellen Superlegierungen besitzt die NiAl-Ta-Cr-Legierung den Vorteil, daß sie auch oberhalb von 1050° C bis 1150° C eine ausreichende Festigkeit besitzt. Es gibt in dieser Legierung keinen plötzlichen Festigkeitsabfall, der auf ein Auflösen der verfestigten Phase zurückzuführen ist.

Tabelle 5 zeigt einen Vergleich der aus Industrieangaben bekannten Werte von K_{IC}-Werten verschiedener Keramiken sowie der hergestellten pulvermetallurgischen prozessierten NiAl-Ta-Cr-Legierung.

**Tabelle 5 :**

| | NiAl Guß | NiAl-Ta-Cr Guß | NiAl-Ta-Cr PM | NiAl-Ta-Cr SP | SiC |
|---|---|---|---|---|---|
| K_{IC}/MPa m | 4-5 ^{*} | 4,5 | 8 | 8-11 | 4,6 |

| | | | | | |
|---|---|---|---|---|---|
| * Reuß, Dissertation, RWTH Aachen | | | | | |

Die Zähigkeit der intermetallischen NiAl-Basislegierung ist deutlich besser als die gemessenen Daten für binäres NiAl und SiC.

Die Legierung besitzt einen guten Oxidationswiderstand der Größenordnung 5 · 10⁻¹⁴ g²cm⁻⁴s, welcher somit gleich oder besser als der Oxidationswiderstand von binärem NiAl ist. Im Gegensatz zur Superlegierung sind somit bei hohen Temperaturen keine Schutzschichten, beispielsweise aus keramischem Material, nötig. Hierdurch entfällt die Problematik der Verbindung zwischen keramischen und metallischen Komponenten.

Eine ausreichende Thermoschockbeständigkeit ist gegeben. Bei 1350° C werden von der Legierung 500 Temperaturzyklen ohne eine Schädigung des Werkstoffes erreicht.

## Patentansprüche

1. Intermetallische Nickel-Aluminium-Basislegierung, welche enthält:
- Chrom zwischen 1,0 at.-% bis 9,0 at.-%
- Tantal zwischen 0,3 at.-% bis 3,8 at.-%,
wobei Chrom und Tantal mit einem gesamten Anteil bis 12 at.-% enthalten sind,
- optional zusätzlich zumindest ein Element aus der Gruppe Eisen, Molybdän, Wolfram, Niob und Hafnium mit einem jeweiligen Anteil bis 1 at.-%, insgesamt jedoch nicht mehr als 3 at.-%, und als
- Rest die binäre Phase NiAl sowie gegebenenfalls herstellungsbedingte Verunreinigungen und Spurenelemente wie Sauerstoff, Schwefel und Stickstoff.

2. Intermetallische Nickel-Aluminium-Basislegierung, welche enthält:
- mindestens 1,0 at.-% Chrom
- mindestens 0,3 at.-% Tantal
wobei Chrom und Tantal mit einem gesamten Anteil bis 12 at.-% enthalten sind,
- zumindest ein Element aus der Gruppe Eisen, Molybdän, Wolfram, Niob und Hafnium mit einem jeweiligen Anteil bis 1 at.-%, insgesamt jedoch nicht mehr als 3 at.-%, und als
- Rest die binäre Phase NiAl sowie gegebenenfalls herstellungsbedingte Verunreinigungen und Spurenelemente wie Sauerstoff, Schwefel und Stickstoff.

3. Legierung nach Anspruch 2,
**dadurch gekennzeichnet**, daß sie 0,3 at.-% bis 3,8 at.-% Tantal und 1,0 at.- % bis 9,0 at.-% Chrom enthält.

4. Legierung nach Anspruch 1 oder 3,
**dadurch gekennzeichnet,** daß sie 0,3 at.-% bis 0,9 at.-% Tantal und 1,0 at.- % bis 3,0 at.-% Chrom enthält.

5. Legierung nach Anspruch 1 oder 3,
**dadurch gekennzeichnet**, daß sie 1,7 at.-% bis 3,0 at.-% Tantal und 6,0 at.- % bis 9,0 at.-% Chrom enthält.

6. Legierung nach einem der vorhergehenden Ansprüche,
**dadurch gekennzeichnet**, daß sie Tantal und Chrom im Verhältnis von 1 : 3 oder kleiner enthält.

7. Legierung nach einem der vorhergehenden Ansprüche,
**dadurch gekennzeichnet**, daß auf zumindest einigen NiAl-Korngrenzen Ausscheidungen grober Laves-Phase und innerhalb zumindest einiger Nickel-Aluminium-Körner Ausscheidungen feinteiliger Laves-Phase und α-Chrom vorhanden sind.

8. Legierung nach Anspruch 7,
**dadurch gekennzeichnet**, daß ihr Gefüge aus 5 bis 11 Vol.-% Ausscheidungen grober Laves-Phase, 3 bis 10 Vol.-% Ausscheidungen feinteiliger Laves-Phase und α-Chrom im NiAl enthält.

9. Legierung nach Anspruch 8,
**dadurch gekennzeichnet**, daß ihr Gefüge etwa 11 Vol.% Laves-Phase auf den Korngrenzen und etwa 10 Vol.% Ausscheidungen im binären NiAl aufweist.

10. Legierung nach einem der vorhergehenden Ansprüche,
**dadurch gekennzeichnet**, daß die binäre Phase NiAl 70 at.-% bis 95 at.-%, insbesondere 85 at.- % bis 90 at.-%, an dem Gefüge ausmacht.

11. Verwendung einer intermetallischen Nickel-Aluminium-Basislegierung nach einem der Ansprüche 1 bis 10, als Werkstoff für die Herstellung von Gasturbinenbauteilen, wie Gasturbinenlaufschaufeln und Gasturbinenleitschaufeln.

12. Verwendung einer Legierung der Zusammensetzung nach einem der Ansprüche 1 bis 10 als Werkstoff für die Herstellung von Gegenständen, mit einer hohen Festigkeit (0,2 %-Dehngrenze bei Raumtemperatur von über 600 MP), eine hohe Warmfestigkeit (0,2 %-Dehngrenze von über 200 MP bei 800° C und über 90 MP bei 1000° C), eine gute Zähigkeit (K_{K} mindestens 7 MP/m), einen guten Oxidationswiderstand (ca. 5 · 10⁻¹⁴ g²c⁻⁴s) und eine gute Thermoschockbeständigkeit aufweist.

## Claims

1. Intermetallic nickel-aluminium base alloy comprising:
- chromium at from 1.0 at. % to 9.0 at. %
- tantalum at between 0.3 at. % to 3.8 at. %,
the total amount of chromium and tantalum being up to 12 at. %,
- optionally additionally at least one element from the group consisting of iron, molybdenum, tungsten, niobium and hafnium with a respective fraction of up to 1 at. %, but not more than 3 at. % in total, and
- as the remainder, the binary phase NiAl and also any preparation-related impurities and trace elements such as oxygen, sulphur and nitrogen.

2. Intermetallic nickel-aluminium base alloy comprising:
- at least 1.0 at. % chromium
- at least 0.3 at. % tantalum,
the total amount of chromium and tantalum being up to 12 at. %,
- at least one element from the group consisting of iron, molybdenum, tungsten, niobium and hafnium with a respective fraction of up to 1 at. %, but not more than 3 at. % in total, and
- as the remainder, the binary phase NiAl and also any preparation-related impurities and trace elements such as oxygen, sulphur and nitrogen.

3. Alloy according to Claim 2, characterized in that it contains 0.3 at. % to 3.8 at. % tantalum and 1.0 at. % to 9.0 at. % chromium.

4. Alloy according to Claim 1 or 3, characterized in that it contains 0.3 at. % to 0.9 at. % tantalum and 1.0 at. % to 3.0 at. % chromium.

5. Alloy according to Claim 1 or 3, characterized in that it contains 1.7 at. % to 3.0 at. % tantalum and 6.0 at. % to 9.0 at. % chromium.

6. Alloy according to one of the preceding claims, characterized in that it contains tantalum and chromium in a ratio of 1:3 or less.

7. Alloy according to one of the preceding claims, characterized in that at least some NiAl grain boundaries precipitations of coarse Laves phase are present and within at least some nickel-aluminium grains precipitations of finely divided Laves phase and α-chromium are present.

8. Alloy according to Claim 7, characterized in that its microstructure contains from 5 to 11% by volume precipitations of coarse Laves phase, 3 to 10% by volume of precipitations of finely divided Laves phase and α-chromium in the NiAl.

9. Alloy according to Claim 8, characterized in that its microstructure has about 11% by volume of Laves phase on the grain boundaries and about 10% by volume of precipitations in the binary NiAl.

10. Alloy according to one of the preceding claims, characterized in that the binary phase NiAl makes up 70 at. % to 95 at. %, in particular 85 at. % to 90 at. %, of the microstructure.

11. Use of an intermetallic nickel-aluminium base alloy according to one of Claims 1 to 10 as a material for the production of gas turbine components such as gas turbine rotor blades and gas turbine vanes.

12. Use of an alloy of the composition according to one of Claims 1 to 10 as a material for producing articles having high tensile strength (0.2% proof stress at room temperature above 600 MP), good high-temperature strength (0.2% proof stress of above 200 MP at 800°C and above 90 MP at 1000°C), good toughness (K_{K} at least 7 MP/m), good oxidation resistance (approximately 5 · 10⁻¹⁴ g²cm⁻⁴s) and good thermal shock resistance.

## Revendications

1. Alliage de base intermétallique nickel-aluminium, qui renferme
- chrome entre 1,0% en atome et 9,0% en atome
- tantale entre 0,3% en atome et 3,8% en atome,
le chrome et le tantale étant présents en une proportion totale allant jusqu'à 12% en atome,
- éventuellement en plus au moins un élément choisi dans le groupe du fer, du molybdène, du tungstène, du niobium et de l'hafnium en une proportion respective allant jusqu'à 1% en atome, mais en tout pas supérieure à 3% en atome et
- comme solde, la phase binaire NiAl ainsi que, éventuellement des impuretés dues à la fabrication et des éléments sous forme de traces comme de l'oxygène, du soufre et de l'azote.

2. Alliage de base intermétallique nickel-aluminium, qui renferme :
- au moins 1,0% d'atome de chrome
- au moins 0,3% en atome de tantale
le chrome et le tantale étant présents en une proportion totale allant jusqu'à 12% en atome,
- au moins un élément du groupe du fer, du molybdène, du tungstène, du niobium et de l'hafnium en une proportion respective allant jusqu'à 1% en atome, mais ne dépassant pas en tout plus de 3% en atome et
- en tant que solde la phase binaire NiAl ainsi qu'éventuellement des impuretés dues à la fabrication et des éléments sous forme de traces comme de l'oxygène, du soufre et de l'azote.

3. Alliage suivant la revendication 2, caractérisé en ce qu'il renferme de 0,3% en atome à 3,8% en atome de tantale et de 1,0% en atome à 9,0% en atome de chrome.

4. Alliage suivant la revendication 1 ou 3, caractérisé en ce qu'il renferme de 0,3% en atome à 0,9% en atome de tantale et de 1,0% en atome à 3,0% en atome de chrome.

5. Alliage suivant la revendication 1 ou 3, caractérisé en ce qu'il renferme de 1,7% en atome à 3,0% en atome de tantale et de 6,0% en atome à 9,0% en atome de chrome.

6. Alliage suivant l'une des revendications précédentes, caractérisé en ce qu'il renferme du tantale et du chrome dans le rapport de 1:3 ou dans un rapport plus petit.

7. Alliage suivant l'une des revendications précédentes, caractérisé en ce qu'il y a sur au moins quelques limites intercristallines de NiAl des dépôts de phases de Lavès grossières et dans au moins quelques grains de nickel-aluminium des dépôts de phases de Lavès à l'état finement divisé et de chrome a.

8. Alliage suivant la revendication 7, caractérisé en ce que sa structure renferme de 5 à 11% en volume de dépôts de phases de Lavès grossière, de 3 à 10% en volume de dépôts de phases de Lavès à l'état finement divisé et de chrome a dans le NiAl.

9. Alliage suivant la revendication 8, caractérisé en ce que sa structure comporte environ 11% en volume de phases de Lavès sur les limites intercristallines et environ 10% en volume de dépôts dans le NiAl binaire.

10. Alliage suivant l'une des revendications précédentes, caractérisé en ce que la phase binaire NiAl représente de 70% en atome à 95% en atome et notamment de 85% en atome à 90% en atome de la structure.

11. Utilisation d'un alliage de base intermétallique nickel-aluminium suivant l'une des revendications 1 à 10 comme matériau pour la fabrication d'éléments de turbines à gaz comme des aubes mobiles de turbines à gaz et des aubes fixes de turbines à gaz.

12. Utilisation d'un alliage ayant la composition suivant l'une des revendications 1 à 10 comme matériau pour la fabrication d'objets ayant une grande résistance (limite élastique à 0,2% à la température ambiante supérieure à 600 MP), une grande résistance à la chaleur (limite élastique à 0,2% supérieure à 200 MP à 800°C et supérieure à 90 MP à 1000°C), une bonne ténacité (K_{K} d'au moins 7 MP/m), une bonne résistance à l'oxydation (environ 5 · 10⁻¹⁴ g²c⁻⁴s) et une bonne résistance au choc thermique.
